# EUROPÄISCHE PATENTSCHRIFT

(11) **EP 0 191 952 B1**
(45) Veröffentlichungstag und Bekanntmachung des Hinweises auf die Patenterteilung: **07.09.1988**
(21) Anmeldenummer: 85116667.8
(22) Anmeldetag: 31.12.1985
(51) Int. Cl.: C07C 103/153, C07C 103/44, C07C 103/87, C23F 11/14

(54) **Salze von Alkenylbernsteinsäurehalbamiden, Verfahren zu deren Herstellung und deren Verwendung als Korrosionsinhibitoren**
Salts of alkenylsuccinamic acids, process for their preparation and their use as corrosion inhibitors
Sels d'acides alcénylsuccinamiques, procédé pour leur préparation et leur utilisation comme inhibiteurs de corrosion

(30) Priorität: 16.01.1985 DE 3501180
(43) Veröffentlichungstag der Anmeldung: 27.08.1986
(73) Patentinhaber: HOECHST AKTIENGESELLSCHAFT, 65926 Frankfurt am Main (DE)
(72) Erfinder: Ritschel, Werner, Dr., D-6238 Hofheim am Taunus (DE); Hoffmann, Hermann, Dr., D-6233 Kelkheim (Taunus) (DE)

(56) Entgegenhaltungen:
- EP-A- 0 127 132
- DE-A- 3 300 874
- US-A- 4 332 737

## Beschreibung

Das Problem der Korrosion stellt sich bei allen Prozessen der Erdölgewinnung und -Verarbeitung, bei denen Eisen oder Eisen enthaltende Metalle mit wäßrigen Systemen in Berührung kommen. Besonders gravierend sind die Probleme bei der Einwirkung von Salzwasser, Kohlensäure- und Schwefelwasserstoff. Als Korrosionsinhibitoren werden meist Amine oder quaternäre Ammoniumverbindungen eingesetzt. Die Schutzwirkung der bekannten Handelsprodukte ist aber häufig unzureichend oder verschlechtert sich nach kurzer Zeit, da sich die Zusammensetzung von frisch gefördertem Rohöl laufend ändert. Insbesondere nehmen die korrosiven Bestandteile im Verlauf einer Förderung zu, wenn z. B. zur Erhöhung der Feldausbeute mit Salzwasser geflutet wird. Es besteht daher weltweit ein Bedarf nach neuen, besser wirkenden Korrosionsschutzmitteln und es werden immer höhere Anforderungen gestellt.

Es wurde nun gefunden, daß durch Verwendung der im folgenden beschriebenen Amidamin-Salze von Alkenylbernsteinsäurehalbamiden eine ausgezeichnete Korrosionsschutzwirkung für Wasser-in-ÖI-Emulsionen, wie sie beim Erdöl vorliegen, erzielt werden kann.

Verschiedene Bernsteinsäurederivate sind schon als Korrosionsschutzmittel bekannt. So werden z. B. Alkyl- oder Alkenylbernsteinsäure-halbester im US Patent 4 053 426 beschrieben, die in Form der Aminsalze für Schmiermittel und wäßrige Metallbearbeitungsflüssigkeiten eingesetzt werden. Das US Patent 4 235 874 beschreibt Alkenylbernsteinsäure oder -anhydrid und Triester von Triethanolamin als Korrosionsinhibitoren für raffinierte Erdöl-Produkte. Für die gleichen Anwendungsgebiete werden im US Patent 4148 605 Ester-dicarbonsäuren beschrieben, die durch Umsetzung von Alkenylbernsteinsäureanhydrid mit Hydroxy-carbonsäuren erhalten werden.

Bekannt sind auch bestimmte Bernsteinsäure-halbamide : So werden in der US Patentschrift 2490 744 Umsetzungsprodukte von Alkenylbernsteinsäureanhydriden mit primären Aminen im MolVerhältnis 1,25 bis 2: 1 als Rostschutzmittel in Schmierölen genannt, wobei die Gesamtzahl der Kohlenstoffatome im Reaktionsprodukt zwischen 28 und 50 liegen soll.

Darüber hinaus werden in der deutschen Offenlegungsschrift 3 300 874 Alkanolaminsalze von Alkenylbernsteinsäure-halbamiden als Korrosionsschutzmittel für wäßrige Systeme beschrieben ; diese Verbindungen werden hergestellt durch Umsetzung von Alkenylbernsteinsäureanhydriden mit primären C₁-C₁₀-Aminen und anschließende Neutralisation mit C₂-C₄-Alkanolaminen. Weitere Alkenylbernsteinsäurehalbamide und deren Verwendung als Korrosionsschutzmittel sind aus den deutschen Offenlegungsschriften 3319183 und 3341 013 bekannt. Die Verwendung von Bernsteinsäurehalbamiden als Korrosionsinhibitoren bei der Erdölgewinnung und -verarbeitung ist bisher nicht bekannt.

Aus US-A 4332737 sind Rostschutzmittel bekannt, die durch Umsetzung von Dicarbonsäuren mit acylierten Polyalkylenpolyaminen erhalten werden. Diese Produkte stellen aber keine Salze von Dicarbonsäuren und Polyalkylenpolyaminen dar, sondern die Dicarbonsäure wird hier allein durch Acylierung an die Aminogruppe gebunden.

Gegenstand der Erfindung sind Salze von Alkenylbernsteinsäurehalbamiden der Formeln wobei R¹ C₆-C₁₀₀-, vorzugsweise C₉-C₂₂-Alkenyl, A den protonierten Rest eines Amidamins der Formel II R² C_{S}-C₂₂-, vorzugsweise C₁₀-C₁₈-Alkyl, C₅-C₂₂-, vorzugsweise C₁₀-C₁₈-Alkenyl oder Cycloalkyl, R³ eine Gruppe der Formel R⁴ entweder eine Gruppe der Formel -COR² und gleichzeitig R₅ Wasserstoff oder R⁴ und R⁵ gleichzeitig die gleiche Bedeutung wie R³ haben, Y Wasserstoff oder Methyl, n eine Zahl von 0 bis 12 und x eine Zahl von 1 bis 3 bedeuten. Cycloalkyl unter R² bedeutet vorzugsweise solche Gruppen, die sich von den Naphthensäuren herleiten.

Die Herstellung der Salze der Formel la und Ib erfolgt in der Weise, daß zunächst ein Alkenylbernsteinsäureanhydrid mit überschüssigem Ammoniak umgesetzt wird, wobei man die Ammoniumsalze erhält. Die Umsetzung kann in einem inerten organischen Lösungsmittel wie Petrolether oder Toluol mit gasförmigem Ammoniak erfolgen, wobei das Ammoniumsalz auskristallisiert; die Reaktion kann aber ebensogut mit wäßrigem Ammoniak durchgeführt werden, wobei das Ammoniumsalz in Form einer wäßrigen Lösung anfällt.

Aus diesen Alkenylbernsteinsäure-halbamid-Ammoniumsalzen werden dann die erfindungsgemäßen Salze hergestellt durch Erhitzen in wäßriger Lösung bei ca. 100 °C mit einem Amidamin der Formel II, wobei Ammoniak entweicht. Die Amidamine werden hergestellt durch Amidierung bei ca. 150 bis 160 °C von Carbonsäuren mit Aminen wie Diethylentriamin, Triethylentetramin oder Tetraethylenpentamin und gegebenenfalls anschließender Oxalkylierung mit Ethylenoxid oder Propylenoxid unter üblicherweise bekannten Reaktionsbedingungen.

Die bei der Synthese erhaltenen Lösungen der erfindungsgemäßen Verbindungen können ohne Isolierung des Endprodukts direkt weiterverwendet werden. Zweckmäßigerweise verdünnt man diese Lösungen mit einem geeigneten Lösemittel, beispielsweise mit einem niedrigen Alkohol und stellt auf eine Konzentration von ca. 30 bis 50 % an Wirksubstanz ein. Durch Zugabe dieser Handelsware in Mengen von 5 bis 100, vorzugsweise 10 bis 50 ppm zum Erdöl oder Erdölprodukten erhält man eine gute Korrosionsschutzwirkung.

### Allgemeine Arbeitsvorschrift für die Beispiele 1-4

In einem Reaktionsgefäß legt man 2 Mol Ammoniak in Form einer ca. 25 %igen wäßrigen Lösung vor. Unter Rühren tropft man dann 1 Mol eines Alkenylbernsteinsäureanhydrids langsam zu, wobei die Innentemperatur durch Kühlen bei 0-5 °C gehalten wird. Dann rührt man noch 2 Stunden bei Raumtemperatur, worauf 1 Mol eines Amidamins (Formel II) zugesetzt werden. Die Temperatur wird dann auf 100 °C erhöht, wobei Ammoniak entweicht und Wasser abdestilliert wird. Nach 2 Stunden läßt man erkalten und setzt das gewünschte Lösungsmittel (z. B. Isobutanol oder Methanol) zu und füllt ab.

### Beispiel 1

Nach der allgemeinen Arbeitsvorschrift setzt man zunächst 136 g (2 Mol) Ammoniak 25 %ig mit 224 g (1 Mol) Tripropenylbernsteinsäureanhydrid um. Dann setzt man 607 g (1 Mol) des Amidamins II, (hergestellt aus 2 Mol Talgfettsäure und 1 Mol Diethylentriamin) zu

R = Alkylkette der Talgfettsäure und verfährt weiter wie in der allgemeinen Vorschrift beschrieben. Nach Reaktionsende werden 848 g Isobutanol zugesetzt und man erhält eine gelbe Lösung mit einem Wirkstoffgehalt von 50 %.

### Beispiel 2

Nach der allgemeinen Arbeitsvorschrift setzt man 136 g (2 Mol) Ammoniak (25 %) mit 266 g (1 Mol) Tetrapropenylbernsteinsäureanhydrid um. Dazu gibt man 780 g (1 Mol) Amidamin II₂ (hergestellt aus 2 mol Naphtehensäure, 1 Mol Diethylentriamin und 3 Mol Ethylenoxid)

R = Alkylgerüst der Naphthensäure und verfährt weiter wie in der allgemeinen Vorschrift beschrieben. Zum Schluß setzt man 1 060 g Methanol zu, worauf man eine braune Lösung enthält, die die Wirksubstanz zu 50 % enthält.

### Beispiel 3

Nach der allgemeinen Arbeitsvorschrift setzt man zunächst 136 g (2 Mol) Ammoniak (25 % wäßrig) mit 224 g (1 Mol) Tripropenylbernsteinsäureanhydrid um. Dann gibt man 1 020 g (1 Mol) Amidamin 11₃ (hergestellt aus 2 Mol Tallölfettsäure, 1 Mol Triethylentetramin und 6 Mol Propylenoxid) zu
R = Alkylkette der Tallölfettsäure x + y = 6
   und verfährt weiter wie in der allgemeinen Vorschrift beschrieben. Nach Zusatz von 1 255 g Methanol erhält man eine braune Lösung mit einem Wirkstoffgehalt von 50 %.

### Beispiel 4

Nach der allgemeinen Arbeitsvorschrift setzt man 136 g (2 Mol) Ammoniak (25 % wäßrig) zunächst mit 350 g (1 Mol) Octadecenylbernsteinsäureanhydrid um. Dann setzt man 1 250 g (1 Mol) Amidamin 11₄ (hergestellt aus 2 Mol Talgfettsäure, 1 Mol Tetraethylenpentamin und 12 Mol Ethylenoxid) zu
R = Alkylkette der Talgfettsäure x + y + z = 12
   und verfährt weiter wie in der allgemeinen Vorschrift beschrieben. Nach Zugabe von 1 600 g Isobutanol erhält man eine braune Lösung, die die Wirksubstanz zu 50 % enthält.

### Beispiel 5

Nach der allgemeinen Arbeitsvorschrift setzt man zunächst 136 g (2 Mol) Ammoniak (25 %ig) mit 224 g (1 Mol) Tripropenylbernsteinsäureanhydrid um. Dann setzt man 385 g (1 Mol) des Amidamins 11₅ (hergestellt aus 1 Mol Naphtehensäure und 1 Mol Diethylentriamin) zu
R = Alkylgerüst der Naphthensäure
   und verfährt weiter wie in der allgemeinen Vorschrift beschrieben. Nach Reaktionsende werden 625 g Toluol zugesetzt und man erhält eine braune Lösung mit einem Wirkstoffgehalt von 50 %.

Die nachfolgend beschriebene Ausprüfung zeigt die hervorragenden Korrosionsschutzeigenschaften dieser Verbindungsklasse. Zum Vergleich wurden die Handelsprodukte Visco 938 und Servo CK 378 mitgeprüft.

Zur Prüfung der Inhibitorkompositionen wurde ein dynamischer Test (sog. «Wheel-Test ») herangezogen, eine Methode, womit die Korrosionsinhibitoren für die Erdöl- und Erdgasförderung getested werden.

Als Testcoupons wurden Stahlbleche der Abmessungen 130 mm x 10 mm x 1 mm gewählt. Diese Blechstreifen wurden geschmirgelt, mit Toluol entfettet und gewogen. Als Testmedium diente Kerosin, das Salzwasser mit 5 Gew.-% NaCI - bezogen auf Wasser - emulgiert enthielt. Die Emulsion enthielt 90 Gew.-% Salzwasser und war mit H₂S bzw. Co₂ gesättigt.

Dann wurden 10, 20 und 50 ppm - bezogen auf das Gewicht der Emulsion - an Inhibitor zugesetzt.

Die entfetteten und gewogenen Bleche wurden anschließend in die Emulsionen eingebracht und bei 70 °C 24 Stunden einer mechanischen Bewegung (40 Upm mittels einer die Testgefäße drehenden Welle) unterzogen.

Die Testblechstreifen wurden anschließend mit einer inhibierenden Säure gereinigt, entfettet und nach Trocknung zur Bestimmung des Gewichtsverlustes gewogen. Die Korrosionsraten sind in mpy (mills per year) angegeben (39.4 mpy = 1 mm/Jahr). Zum Vergleich wurde der Blindwert (Versuch ohne Inhibitorzusatz) ermittelt.

Die mit dieser Testmethode erhaltenen Ergebnisse sind in der folgenden Tabelle zusammengefaßt.

### (Siehe Tabelle Seite 6 f.)

## Patentansprüche

1. Salze von Alkenylbernsteinsäurehalbamiden der Formeln wobei R' C₆-C₁₀₀-, vorzugsweise C₉-C₂₂-Alkenyl, A den protonierten Rest eines Amidamins der Formel II R² C₅-C₂₂-, vorzugsweise C₁₀-C₁₈-Alkyl, C₅-C₂₂-, vorzugsweise C₁₀-C₁₈-Alkenyl oder Cycloalkyl, R³ eine Gruppe der Formel R⁴ entweder eine Gruppe der Formel -COR² und gleichzeitig R⁵ Wasserstoff oder R⁴ und R⁵ gleichzeitig die gleiche Bedeutung wie R³ haben, Y Wasserstoff oder Methyl, n eine Zahl von 0 bis 12 und x eine Zahl von 1 bis 3 bedeuten.

2. Verfahren zur Herstellung der Verbindungen nach Anspruch 1, dadurch gekennzeichnet, daß man ein Alkenylbernsteinsäureanhydrid der Formel mit Ammoniak umsetzt und die dabei erhaltenen Alkenylbernsteinsäure-halbamid-Ammoniumsalze weiter mit einem Amidamin der Formel umsetzt.

3. Verwendung der Verbindungen nach Anspruch 1 als Korrosionsinhibitoren bei Wasser-in-ÖI-Emulsionen.

## Claims

1. A salt of an alkenylsuccinic acid monoamide of the formulae wherein R¹ is C₆-C1₀₀-alkenyl, preferably C₉-C₂₂-alkenyl, A is the protonized radical of an amidoamine of the formula II R² is C₅-C₂₂-alkyl, preferably C₁₀-C₁₈-alkyl, C₅-C₂₂-alkenyl or cycloalkyl, preferably C₁₀-C₁₈-alkenyl or cycloalkyl, R³ is a group of the formula R⁴ is either a group of the formula -COR², R⁵ at the same time being hydrogen, or R⁴ and R⁵ at the same time have the same meaning as R³, Y is hydrogen or methyl, n is a number from 0 to 12 and x is a number from 1 to 3.

2. A process for the preparation of the compounds as claimed in claim 1, wherein an alkenylsuccinic anhydride of the formula is reacted with ammonia and the resultant alkenylsuccinic acid monoamide ammonium salts are further reacted with an amidoamine of the formula

3. Use of the compounds as claimed in claim 1 as corrosion inhibitors in water-in-oil emulsions.

## Revendications

1. Sels d'acides alcényl-succinamiques répondant à l'une des formules : (Voir formules page 9) dans lesquelles R' représente un alcényle en C₆-C₁₀₀, de préférence en C₉-C₂₂, et A représente le radical protoné d'une amide-amine répondant à la formule Il : dans laquelle R² représente un alkyle en C₅-C₂₂, de préférence en C₁₀-C₁₈, un alcényle en C₅-C₂₂, de préférence en C₁₀-C₁₈, ou un cycloalkyle, R³ représente un radical R⁴ représente un radical -COR² et, en même temps, R₅ représente l'hydrogène, ou R⁴ et R⁵ ont chacun, en même temps, la même signification que R³, Y représente l'hydrogène ou un méthyle, n désigne un nombre de 0 à 12 et x désigne un nombre de 1 à 3.

2. Procédé pour préparer les composés définis à la revendication 1, procédé caractérisé en ce qu'on fait réagir un anhydride alcényl-succinique de formule : avec l'ammoniac, puis on fait réagir les alcényl-succinates d'ammonium ainsi obtenus avec une amide-amine de formule :

3. Application des composés selon la revendication 1 comme inhibiteurs de corrosion dans des émulsions HL (« eau-dans-l'huile »).
